# EUROPÄISCHE PATENTSCHRIFT

(11) **EP 1 027 177 B1**
(45) Veröffentlichungstag und Bekanntmachung des Hinweises auf die Patenterteilung: **15.05.2002**
(21) Anmeldenummer: 98962224.6
(22) Anmeldetag: 29.10.1998
(51) Int. Cl.: B21C 23/22, B21C 37/06, B21C 23/08

(54) **VERFAHREN ZUM HERSTELLEN VON NICKEL-TITAN-HOHLPROFILEN**
METHOD FOR PRODUCING HOLLOW NICKEL TITANIUM PROFILES
PROCEDE DE FABRICATION DE PROFILES CREUX EN NICKEL-TITANE

(30) Priorität: 31.10.1997 DE 19748125
(43) Veröffentlichungstag der Anmeldung: 16.08.2000
(73) Patentinhaber: G. Rau GmbH. & Co., 75172 Pforzheim (DE)
(72) Erfinder: MÜLLER, Klaus, D-10587 Berlin (DE); NUSSKERN, Hans, D-75181 Pforzheim (DE)
(74) Vertreter: Jany, Peter, Dr.
(86) Internationale Anmeldenummer: DE9803262
(87) Internationale Veröffentlichungsnummer: WO9922886

(56) Entgegenhaltungen:
- WO-A-95/31298
- WO-A-96/17698
- FR-A- 1 197 081

## Beschreibung

Die Erfindung betrifft ein Verfahren zum Herstellen von Hohlprofilen, insbesondere von Rohren, mit kleinem Außendurchmesser und/oder kleiner Wanddicke aus einer Nickel-Titan-Legierung durch Umformen eines Verbundblocks gemäß dem Oberbegriff des Anspruchs 1 (siehe z.B. WO-A-95 31298).

Bei Legierungen, die annähernd gleich viele Titan- und Nickel-Atome enthalten, sind besondere Effekte zu beobachten, aufgrund derer solche Legierungen auch Formgedächtnis-Legierungen genannt werden. Die Effekte beruhen auf einer thermoelastischen martensitischen Phasenumwandlung, d.h. einer temperaturabhängigen Änderung der Kristallstruktur: bei hohen Temperaturen ist die Legierung austenitisch, bei niedrigen Temperaturen dagegen martensitisch. Nach T. W. Duerig und H. R. Pelton, ("TI-NI Shape Memory Alloys", in: Materials Properties Handbook: Titanium Alloys, 1994, S. 1035-1048, ASM International 1994) sind bei Formgedächtnis-Legierungen zwei Eigenschaften zu unterscheiden. Legierungen mit einem Titangehalt zwischen 49,7 bis 50,7 Atom% zeigen ein thermisches Formgedächtnis, auch Shape-Memory genannt, Legierungen mit einem Titangehalt von 49,0 bis 49,4 Atom% ein mechanisches Formgedächtnis, auch Superelastizität genannt.

Nicht nur binäre Nickel-Titan-Legierungen können die genannten Eigenschaften haben. Eine Formgedächtnis-Legierung kann ternäre Bestandteile (z.B. Eisen, Chrom oder Aluminium) enthalten. Das Verhältnis von Nickel und Titan sowie die Anwesenheit ternärer Beimengungen haben großen Einfluß auf die Ausprägung des thermischen und mechanischen Formgedächtnisses; schon geringe Konzentrationsänderungen haben große Veränderungen der Materialeigenschaften zur Folge.

Um für Bauelemente das thermische Formgedächtnis zu nutzen, wird eine Legierung mit geeigneter Zusammensetzung durch Abkühlen diffusionslos vom austenitischen Gefüge in das martensitische Gefüge umgewandelt. Eine anschließende Verformung eines aus dieser Legierung gefertigten Bauteiles kann durch eine thermische Behandlung des Bauelementes (Erwärmen auf Temperaturen oberhalb einer bestimmten Umwandlungstemperatur) wieder rückgängig gemacht werden. Dabei wird das ursprüngliche austenitische Gefüge wieder eingestellt, und das Bauteil nimmt seine ursprüngliche Gestalt an. Als Umwandlungstemperatur wird im allgemeinen die Temperatur bezeichnet, bei der der Martensit vollständig in Austenit umgewandelt ist. Die Umwandlungstemperatur ist stark von der Zusammensetzung der Legierung und in dem Bauteil herrschenden Spannungen abhängig. Bauelemente, die ein thermisches Formgedächtnis zeigen, können Bewegungen erzeugen und/oder Kräfte ausüben.

Der mechanische Formgedächtniseffekt tritt bei einem Bauelement aus einer geeigneten Legierung mit austenitischem Gefüge ein, wenn das Bauelement in einem bestimmten Temperaturbereich verformt wird. Dabei ist es für das austenitische Gefüge energetisch günstiger, sich spannungsinduziert in Martensit umzuwandeln, wobei elastische Dehnungen von bis zu zehn Prozent erreicht werden können.

Bei Entlastung kehrt das Gefüge wieder in die austenitische Phase zurück. Bauelemente aus einer derartigen Legierung können daher Deformationsenergie speichern.

Legierungen, die die oben beschriebenen Eigenschaften zeigen, sind unter den Begriffen Nickel-Titan, Titan-Nickel, Tee-nee, Memorite^{R}, Nitinol, Tinel^{R}, Flexon^{R} und Shape-Memory-Alloys bekannt. Dabei beziehen sich diese Begriffe nicht auf eine einzelne Legierung mit einer bestimmten Zusammensetzung, sondern auf eine Familie von Legierungen, die die beschriebenen Eigenschaften zeigen.

In vielen technischen Gebieten, z.B. der Medizintechnik und der Feinmechanik, besteht aufgrund der besonderen Eigenschaften von Nickel-Titan-Legierungen ein großes Interesse, aus Formgedächtnis-Legierungen gefertigte Bauelemente einzusetzen. In der Mechanik können sie beispielsweise für Schalt-, Stellelemente oder Ventile benutzt werden. Auch in der Medizintechnik werden Formgedächtnis-Legierungen in zunehmendem Maße verwendet, da Bauteile aus derartigen Legierungen körperverträglich und ermüdungsfest sind und im Falle von superelastischen Legierungen auch eine hohe Knickfestigkeit zeigen.

Beispiele für den Einsatz von Nickel-Titan-Legierungen in der Medizintechnik, bei denen das Vorprodukt ein Nickel-Titan-Rohr ist, sind Gefäßstützen (Stents), Katheder sowie endoskopische und laparoskopische Instrumente für die minimalinvasive Diagnose und Therapie. Auch in den anderen Anwendungsgebieten werden Vorprodukte in Form von Rohren, insbesondere mit kleinem Außendurchmesser, benötigt.

Einer breiten Anwendung von Nickel-Titan-Rohren und Instrumenten steht u.a. ihr derzeit hoher Preis, der durch die bisher angewandten Fertigungsverfahren bei der Herstellung von röhrenförmigen Vorprodukten bedingt ist, entgegen.

Nach dem Stand der Technik werden Nickel-Titan-Rohre durch Bohren geschmiedeter Stangen hergestellt. Die Rohre weisen typischerweise Außendurchmesser zwischen 12 und 25 mm auf. Aufgrund der schlechten Zerspanbarkeit von Nickel-Titan-Legierungen ist das Verfahren des Tieflochbohrens sehr aufwendig, was zu kurzen Standzeiten der Werkzeuge, langen Bearbeitungsdauern und hohen Herstellungskosten für die Rohre führt. Ferner tritt, insbesondere bei der Fertigung dünnwandiger Rohre, ein hoher Materialverlust auf. Die beim Bohren oder Drehen anfallenden Späne stellen verlorenes Material dar.

In der europäischen Patentschrift 0459909 wird die Herstellung eines nahtlosen Rohres aus einer korrosionsfesten, nahezu ausschließlich aus Titan bestehenden Legierung mittels eines Rohrstrangpreßverfahrens beschrieben. Bei dem Verfahren wird ein gelochter Preßblock mittels Stempeldrucks durch einen zwischen einem Preßdorn und einer Matrize verbleibenden Spalt hindurchgepreßt. Die auf diese Weise erzeugten Rohre dienen nach anschließenden Umformungsarbeiten beispielsweise zum Erwärmen von Solen in Meerwasser-Entsalzungsanlagen und als Wärmeaustauscherrohre in chemischen Produktionsanlagen.

Wegen des ungünstigen Umformverhaltens von Nickel-Titan-Legierungen können mit Hilfe eines derartigen Verfahrens nur Rohre mit einem großen Außendurchmesser (oberhalb von 40 mm) ökonomisch gepreßt werden. Das Auspressen von Rohren mit kleinerem Durchmesser ist mit hohen Kosten verbunden, da aufgrund fehlender Kühlmöglichkeiten keine ausreichende Werkzeugstandzeit in dem durch das Material vorgegebenen Temperaturbereich erreicht werden kann. Außerdem brechen die Dorne beim Auspressen leicht ab, was zu einem hohen Ausschuß führt. Aufgrund der sehr hohen Umformfestigkeit von Nickel-Titan-Legierungen bei sehr hohen Umformtemperaturen ist die Herstellung von kleinen, dünnen Rohren nicht möglich, da der Preßdorn der auftretenden, hohen thermischen und mechanischen Zugbelastung nicht standhalten kann. Nach dem Stand der Technik werden daher zunächst Rohre mit großem Außendurchmesser durch Rohrstrangpressen vorgefertigt und anschließend in weiteren aufwendigen Arbeitsschritten, z.B. Ziehen und Walzen, zu Rohren mit gewünschtem kleinen Durchmesser umgeformt. Aufgrund der Vorteile von Nickel-Titan-Legierungen, insbesondere von Formgedächtnis-Legierungen, werden die mit der aufwendigen Herstellung verbundenen Kostennachteile aber nach dem Stand der Technik in Kauf genommen.

Aus dem Dokument WO 96/17698 ist ein Verfahren des Strangpressens von Verbundblöcken mit verlorenem Kern ohne Preßdorn bekannt. Ein hohlgebohrter Block wird mit einem Stahlkern gefüllt und dann einmal gemeinsam verpreßt. Die Geometrie des hohlförmigen Preßprodukts ist von der Geometrie der Preßmatrize und des Kerns abhängig. Je größer der Kern im Verhältnis zur Preßmatrize ist, umso dünnwandiger wird das Rohr. Beim Herstellen dünnwandiger Rohre führt somit diese Art der Blockvorbereitung zu einem erheblichen Materialabfall, der bei Nickel-Titan-Legierungen einen bedeutsamen Nachteil darstellt. Darüber hinaus hat dieses Verfahren den Nachteil, daß durch den Umformprozeß der aus Metall bestehende Kern eine innige Metallverbindung mit dem Nickel-Titan-Material im Preßprodukt bildet, so daß zum Entfernen des Kernmaterials, um ein hohlförmiges Preßprodukt zu erhalten, ein zusätzlicher Verarbeitungsschritt benötigt wird, zum Beispiel durch Ausbohren und/oder chemisches Auslösen des Kernmaterials. Ferner ist nicht in allen Fällen durch das einmalige Strangpressen des Verbundblocks eine gewünschte, kleine Profilabmessung erzielbar.

Der Erfindung liegt die Aufgabe zugrunde, ein Verfahren bereitzustellen, mit dem Hohlprofile bzw. Rohre aus einer Nickel-Titan-Legierung mit einem kleinen Außendurchmesser und/oder einer kleinen Wanddicke kostengünstig und effizient hergestellt werden können. Die Hohlprofile bzw. Rohre können beliebige Querschnittsformen aufweisen. Unter einem Rohr wird dabei auch ein beliebiges Profilrohr oder Hohlprofil verstanden.

Im Stand der Technik (WO-A-95 31298) wird ein Verfahren zur Herstellung von Hohlprofilen mit kleinem Außendurchmesser und/oder kleiner Wanddicke aus einer Nickel-Titan-Legierung durch Umformen eines Verbundblocks vorgeschlagen, bei dem in einem ersten Schritt ein Verbundblock gebildet wird, der einen massiven Kern aus einer Nickel-Titan-Legierung, einen den Kern umgebenden ersten Hohlblock aus einer Nickel-Titan-Legierung und einer Trennschicht zwischen dem ersten Hohlblock und dem Kern umfaßt. In einem zweiten Schritt wird der Verbundblock mittels eines Umformverfahrens umgeformt, und in einem dritten Schritt werden der zu einem ersten Hohlprofil umgeformte erste Hohlblock und der umgeformte Kern aus dem umgeformten Verbundblock entfernt.

Der Erfindung liegt die Idee zugrunde, sowohl den Bearbeitungsaufwand als auch die verlorene Abfallmenge an Nickel-Titan dadurch zu reduzieren, daß der Hohlblock beim Umformen mit einem Kern stabilisiert wird, wobei der Kern selbst umgeformt wird und sowohl hinsichtlich seines Materials als auch seiner Form für eine weitere Verwendung geeignet ist. Der Kern besteht erfindungsgemäß aus einer Nickel-Titan-Legierung. Der zu einem massiven Vollprofil umgeformte Kern kann beispielsweise als Draht weiterverwendet oder als Halbzeug in weiteren Bearbeitungsschritten benutzt werden. Auf diese Weise entsteht weniger Abfall des in der Herstellung aufwendigen Ausgangsmaterials.

Bei dem aus dem Stand der Technik bekannten Verfahren wird ein Nickel-Titan-Ausgangsmaterial in Zonen unterteilt, und die Zwischenräume werden mit einer Trennschicht, beispielsweise einem nichtmetallischen Pulvermaterial, das sich mit Nickel-Titan nicht verbindet, aufgefüllt. Die Abmessungen der Umformprodukte hängen von der Geometrie und der Zonenteilung in dem Verbundblock und dem gewählten Umformverfahren ab. Erfindungsgemäß ist die Anzahl und der Durchmesser der einzelnen Zonen dabei variabel gestaltbar und richtet sich nach den gewünschten Umformprodukten.

Das die Trennschicht bildende Material hat die Aufgabe, eine Berührung der einzelnen Zonen vor, während und nach dem Umformen des Verbundblocks zu verhindern, um zu erreichen, daß die einzelnen Teile des umgeformten Verbundblocks nach dem Umformen leicht voneinander getrennt werden können.

Für das Umformverfahren kommen verschiedene Varianten in Betracht. Eine erste vorteilhafte Ausgestaltung kann darin bestehen, daß der Verbundblock mittels eines Strangpreßverfahrens umgeformt wird, bei dem der Verbundblock als erwärmter Preßblock in einen Blockaufnehmer einer Presse eingesetzt und mittels Drucks eines Preßstempels durch die Öffnung einer Matrize gepreßt wird. Dabei wird der Hohlblock, der zu einem Rohr stranggepreßt werden soll, beim Strangpressen mit einem darin eingesetzten Kern stabilisiert. Der Kern kann nach dem Strangpressen entfernt werden. Das erfindungsgemäße Verfahren ist insoweit mit einem Schritt aus einem Mehrfach-Verbund-Strangpreßverfahren vergleichbar, wobei aber im Gegensatz zum klassischen, mehrfach wiederholten Verbundstrangpressen ein einmaliges Strangpressen ausreichen kann und ferner die Komponenten des erhaltenen Verbundstranges nach dem Strangpressen zur Gewinnung eines Rohres vereinzelt werden.

Im Unterschied zum Rohrstrangpressen kann bei dem erfindungsgemäßen Verfahren beim Auspressen mit einem geringeren Druck gearbeitet werden, wodurch der Verschleiß der Preßwerkzeuge verringert ist. Aufgrund des kleinen Außendurchmessers des erfindungsgemäß gefertigten Rohres kann bei eventuell nachfolgenden Umformarbeiten, beispielsweise beim Kaltziehen, mit einem kleineren Außendurchmesser begonnen werden, wodurch Bearbeitungsschritte eingespart werden.

Eine andere vorteilhafte Ausgestaltung eines Umformverfahrens kann darin bestehen, daß der Verbundblock mittels eines Warmzieh-, Kaltzieh-, Walz-, Rundhämmer- oder Pilger-Verfahrens umgeformt wird.

Bei dem erfindungsgemäßen Umformen wird das entstehende Rohr während des Umformens durch den Kern stabilisiert. Im Rahmen der Erfindung hat sich herausgestellt, daß es auf diese Weise trotz des ungünstigen Umformverhaltens von Nickel-Titan-Legierungen, das in der Regel ein Umformverhältnis beim Strangpressen von maximal 20:1 ermöglicht, möglich ist, Rohre mit kleinem Außendurchmesser und/oder kleiner Wanddicke durch Umformen und damit effektiv und kostengünstig herzustellen.

Zur Herstellung eines umzuformenden Ausgangsverbundblocks stehen erfindungsgemäß verschiedene Möglichkeiten zur Verfügung. In der erfindungsgemäßen ersten Möglichkeit wird der Verbundblock mit einem oder mehreren weiteren Hohlblöcken gebildet, die um den ersten Hohlblock angeordnet sind und jeweils eine Trennschicht zwischen benachbarten Hohlblöcken aufweisen, wobei in dem zweiten Schritt der mehrere Hohlblöcke und den Kern umfassende Verbundblock umgeformt wird. Dies ist besonders vorteilhaft, um mehrere dünnwandige Hohlprofile in einem Umformschritt herzustellen.

Ferner kann es vorteilhaft sein, wenn der Verbundblock durch Ineinanderschieben von mehreren Hohlblöcken, insbesondere von Hohlprofilen, bevorzugt von Rohren, gebildet wird. Insoweit gilt die vorstehende und folgende Beschreibung gleichermaßen für Hohlblöcke, Hohlprofile und Rohre.

Zum Herstellen eines Hohlblocks mit einem zum Einschieben des Kerns vorgesehenen Loch kann das Loch in einen Block oder durch einen Block gebohrt oder gefräst werden. Da hierbei zwangsläufig ein Materialverlust eintritt, auch wenn das Loch, ausgenommen der Trennspalt, durch ein massives Profil aufgefüllt wird, wird gemäß einem bevorzugten Merkmal der Erfindung vorgeschlagen, daß der Verbundblock, ein Hohlblock oder der Kern durch Senk- oder Drahterodierung eines massiven Nickel-Titan-Blocks, eines Nickel-Titan-Hohlblocks oder eines anderen Nickel-Titan-Werkstücks gebildet wird.

Im Rahmen der Erfindung hat sich überraschend gezeigt, daß mittels eines Funkenerosionsverfahrens, insbesondere mittels Senk- oder Drahterodierung, Nickel-Titan-Werkstücke vorteilhaft bearbeitet werden können, insbesondere beim Heraus- oder Abtrennen eines Teils, insbesondere eines massiven Kerns oder eines Hohlprofils, aus einem Block. Bevorzugt ist die Verwendung einer rohrförmigen Elektrode aus Kupfer oder einer Kupferlegierung.

Das erfindungsgemäße Verfahren bezieht sich auf die Herstellung von Rohren aus einer Nickel-Titan-Legierung, insbesondere einer oben beschriebenen Formgedächtnis-Legierung. Dabei können die verwendeten Legierungen binär sein oder auch ternäre Beimengungen enthalten. Vorzugsweise dient das Verfahren zum Herstellen von Rohren aus einer Nickel-Titan-Legierung mit superelastischen Eigenschaften. Auch der zu einem massiven Vollprofil umgeformte Kern hat bevorzugt superelastische Eigenschaften.

Beim Strangpressen hängt der Außendurchmesser des verpreßten Verbundblocks und damit des äußeren Rohres von dem Durchmesser der Öffnung der Matrize ab, der nicht beliebig klein wählbar ist. Je kleiner er ist, umso größer ist der zum Auspressen aufzubringende Druck und umso geringer ist die Standzeit der Preßwerkzeuge. Um den Außendurchmesser eines Rohres weiter zu reduzieren, wird der umgeformte Verbundblock in einer erfindungsgemäßen zweiten Möglichkeit zur Herstellung des Ausgangsverbundblockes vor dem Entfernen des reduzierten Kerns in ein zweites Loch, das in einen weiteren Hohlblock aus einer Nickel-Titan-Legierung eingearbeitet wurde, unter Bildung eines Mehrfachverbundblockes, der den weiteren, gelochten Hohlblock und den ersten, umgeformten Verbundblock mit dem reduzierten Kern umfaßt, eingesetzt, wobei der so gebildete zweite Verbundblock eine Trennschicht zwischen dem als Kern dienenden ersten Verbundblock und dem zweiten Verbundblock aufweist. Aus dem Mehrfachverbundblock wird anschließend mittels Strangpressen eine Mehrfachverbundstange ausgepreßt, wobei der Durchmesser des weiteren, gelochten Hohlblocks, des ersten Hohlblocks und des Kerns reduziert werden. Dies gilt entsprechend auch für Verbundblöcke mit mehreren Schichten und für andere Umformverfahren.

Der umgeformte Mehrfachverbundblock umfaßt ein von dem zweiten, reduzierten Hohlblock gebildetes zweites Rohr, das erste, weiter reduzierte Rohr und den weiter reduzierten Kern. Nach dem Umformen werden die Rohre vereinzelt und der reduzierte Kern entfernt. Bei diesem zweistufigen Umformen, beispielsweise Strangpressen, kann mit einer größeren Matrizenöffnung gearbeitet werden, was sich vorteilhaft auf den aufzubringenden Preßdruck und die Standzeit der Preßwerkzeuge auswirkt. Nach dem Vereinzeln der Rohre und dem Entfernen des Kerns stehen zwei stranggepreßte Rohre mit unterschiedlichen Durchmessern zur Weiterverarbeitung zur Verfügung.

Wenn noch kleinere Abmessungen, insbesondere für das innerste, kleinste Rohr, gewünscht werden, kann es vorteilhaft sein, das Umformen bzw. Strangpressen ein- oder mehrfach zu wiederholen, bis ein vorgegebener Außendurchmesser für das kleinste Rohr erreicht ist. Dazu wird die umgeformte Mehrfachverbundbock, bevor die Rohre vereinzelt und der Kern entfernt werden, in ein weiteres Loch, das in einen weiteren Hohlblock eingearbeitet wurde, eingesetzt und der dadurch gebildete weitere Mehrfachverbundblock unter Erzeugung eines weiteren Rohres umgeformt. Das Einsetzen und Umformen kann wiederholt werden, wobei durch jede Umformstufe ein weiteres Rohr gebildet wird. Nach Abschluß dieses mehrstufigen Umformens bzw.

Strangpressens (Mehrfachverbundstrangpressen) werden sämtliche gebildeten Rohre vereinzelt und der reduzierte Kern entfernt.

Beim ein- oder mehrfachen Wiederholen des erfindungsgemäßen Verfahrens kann aber auch so vorgegangen werden, daß der ein- oder mehrfach reduzierte Kern und das erste, innerste Rohr aus dem reduzierten Block entfernt werden (gegebenenfalls zusammen mit einem oder mehreren, an das erste Rohr angrenzenden weiteren Rohren), anschließend in den verbleibenden Block ein anderer Kern aus Nickel-Titan oder einem anderen Material eingesetzt, der so gebildete Block umgeformt und dabei weiter reduziert wird, und zwar entweder in der vorliegenden Form oder eingesetzt in einen weiteren Hohlblock. Auf diese Weise ist es möglich, Rohre mit einem einheitlichen, kleinen Durchmesser herzustellen, wobei weniger Rohre größeren Durchmessers anfallen.

Vor dem Umformen wird in den umzuformenden Block bzw. in die benötigten Hohlblöcke jeweils ein Loch eingearbeitet, dessen Durchmesser vorzugsweise zwischen 10 mm und 60 mm, bevorzugt zwischen 20 mm und 40 mm beträgt. Das Loch wird vorzugsweise erodiert, kann jedoch auch auf eine andere Art und Weise in das Material hineingearbeitet werden. Dabei hat ein durchgängiges Loch gegenüber einem Sackloch den Vorteil, daß beim Umformen, insbesondere Auspressen, kein massives Stück, d.h. ein Abschnitt der ausgepreßten Stange ohne Kern, entsteht, das zur Erzeugung eines Rohrs erst abgetrennt werden muß und verlorenes Material darstellt.

In einer bevorzugten Variante des Verfahrens wird der Verbundblock auf einen Durchmesser umgeformt, der im wesentlichem dem Durchmesser des ersten Loches des Kerns vor dem Umformen entspricht. Auf diese Weise ist der umgeformte Verbundblock in einen weiteren Hohlblock mit demselben Kerndurchmesser wie der vorherige Hohlblock zur Bildung eines Mehrfachverbundblockes einsetzbar.

Vorteilhafterweise kann auch der Mehrfachverbundblock auf einen Durchmesser umgeformt werden, der im wesentlichem dem Durchmesser des als Kern dienenden Verbundblocks vor dem Umformen entspricht. Auf diese Weise ist der umgeformte Mehrfachverbundblock in einen weiteren Hohlblock mit demselben Kerndurchmesser zur Bildung eines weiteren Mehrfachverbundblockes einsetzbar.

Der erforderliche Durchmesser des umgeformten Verbundblocks bzw. Mehrfachverbundblocks wird durch eine entsprechende Dimensionierung der Umformwerkzeuge erlangt. Diese Verfahrensvarianten haben u.a. den Vorteil, daß in die benötigten Hohlblöcke Löcher mit einheitlichem Durchmesser eingearbeitet werden können, was den Aufwand für die Blockvorbereitung reduziert.

Vorteilhafterweise beträgt der Außendurchmesser des ersten Hohlblocks bzw. Rohres nach dem ersten Umformschritt weniger als 40 mm, bevorzugt weniger als 25 mm. Je kleiner der Außendurchmesser des erzeugten Rohres bzw. der erzeugten Rohre ist, umso stärker verringern sich die Kosten für die nachfolgenden Umformarbeiten. Die Wanddicke eines dünnwandigen Rohres beträgt in der Regel zwischen 2% und 10% des Außendurchmessers.

Die Erfindung wird im folgenden anhand von in den Figuren schematisch dargestellten Ausführungsbeispielen näher erläutert. Es zeigen:
- Fig. 1: einen Längsschnitt durch einen Verbundblock,
- Fig. 2: einen Längsschnitt durch einen Kern-Preßblock,
- Fig. 3: einen Längsschnitt durch einen Kern,
- Fig. 4: eine schematische Darstellung einer Vorrichtung zum direkten Strangpressen,
- Fig. 5: eine schematische Darstellung einer Vorrichtung zum indirekten Strangpressen,
- Fig. 6: einen ausschnittsweisen Längsschnitt durch einen umgeformten Verbundblock,
- Fig. 7: einen Längsschnitt durch einen Mehrfachverbundblock,
- Fig. 8: einen ausschnittsweisen Längsschnitt durch einen umgeformten Mehrfachverbundblock,
- Fig. 9: einen Querschnitt eines in drei Zonen geteilten, drahterodierten Blocks,
- Fig. 10: einen Längsschnitt zu Fig. 9,
- Fig. 11: einen Querschnitt eines in drei Zonen geteilten, senkerodierten Blocks,
- Fig. 12: einen Längsschnitt zu Fig. 11,
- Fig. 13: den zum Strangpressen vorbereiteten Block gemäß Fig. 9,
- Fig. 14: einen Längsschnitt zu Fig. 13,
- Fig. 15: dem zum Strangpressen vorbereiteten Block gemäß Fig. 11,
- Fig. 16: einen Längsschnitt zu Fig. 15,
- Fig. 17: einen Längsschnitt des Verbundblocks aus Fig. 14 oder 16 beim Strangpressen,
- Fig. 18: das Vereinzeln des umgeformten Verbundblocks aus Fig. 17,
- Fig. 19: einen Querschnitt entsprechend Fig. 11 und
- Fig. 20: den Querschnitt der Fig. 19 nach dem Umformen.

Der in Figur 1 dargestellte erste Hohlblock 1 ist aus einer Formgedächtnislegierung mit superelastischen Eigenschaften gefertigt, beispielsweise geschmiedet. In den ersten Hohlblock 1, der einen Durchmesser d2 von ca. 100 mm hat, ist ein durchgängiges erstes Loch 7 gearbeitet, z.B. gebohrt. Der Durchmesser d1 des ersten Loches 7 beträgt in etwa 30 mm.

Zum Verbessern des Fließverhaltens und zum Herabsetzen des Werkzeugverschleißes beim Umformen, z.B. Strangpressen, wird vor dem Umformen auf die Mantelfläche des ersten Hohlblockes 1 eine Gleitschicht 2 aus einem reibungsvermindernden Material aufgebracht. Im gezeigten Ausführungsbeispiel umfaßt die Gleitschicht 2 Kupfer und wurde dadurch aufgebracht, daß der erste Hohlblock 1 in ein Kupferrohr mit einem entsprechenden Durchmesser eingesteckt wurde. Eine Kupferschicht kann beispielsweise auch durch Plasma- oder Flammspritzen aufgetragen werden.

Die Gleitschicht 2 kann auch aus Glas oder einem anderen Material bestehen. Kupfer hat gegenüber einer beim Strangpressen häufig verwendeten Gleitschicht aus Glas den Vorteil, daß es bei einem nachfolgenden Kaltumformungsprozeß, beispielsweise Ziehen, ebenfalls als Gleitschicht dienen kann. Eine Glas-Gleitschicht dagegen muß zuvor entfernt werden, um die Umformwerkzeuge zu schonen. Die Gleitschicht 2 kann aber auch andere Materialien, insbesondere als Paste aufgetragenen Graphit oder eine als Schlamm aufgebrachte keramische Substanz umfassen.

Der Gesamtdurchmesser d2 des ersten Hohlblockes 1 einschließlich aufgebrachter Gleitschicht 2 (im folgenden als Preßblockdurchmesser bezeichnet) beträgt im gezeigten Ausführungsbeispiel in etwa 110 mm. Auf eine Gleitschicht 2 könnte verzichtet werden, wenn für die Umformwerkzeuge (z.B. beim Strangpressen) ein Material verwendet wird, zu dem die Nickel-Titan-Legierung im wesentlichen keine Neigung zum Verschweißen zeigt, oder ein Umformverfahren gewählt wird, bei dem es nicht zu einem Verschweißen kommt.

In das erste Loch 7 des ersten Hohlblockes 1 wird unter Bildung eines Verbundblockes 10 ein Kern 3 eingesetzt, dessen Durchmesser d3 einschließlich einer aufgebrachten Trennschicht 4 (im folgenden als Kerndurchmesser bezeichnet) im wesentlichen dem Durchmesser d1 des ersten Loches 7 entspricht. Der Kern 3 umfaßt ebenfalls eine Nickel-Titan-Legierung. Er zeigt somit beim Auspressen dasselbe Fließverhalten wie der erste Hohlblock 1. Dabei wurde gemäß einer vorteilhaften Weiterbildung für den Kern 3 eine Legierungszusammensetzung gewählt, die eine höhere Martensit-Austenit-Umwandlungstemperatur als die Legierung des ersten Hohlblockes 1 hat. Dies ist vorteilhaft für das weiter unten beschriebene Entfernen des Kerns 3 nach dem Umformen.

Der Kern 3 hat die Aufgabe, den ersten Hohlblock 1 beim Umformen in ein erstes Rohr zu stabilisieren. Ferner bestimmt er, da sein Durchmesser beim Auspressen ebenfalls reduziert wird, den Innendurchmesser des ersten Rohres. Deshalb ist es vorteilhaft, wenn der Kern 3 ein Material aufweist, das beim Umformen ein ähnliches oder gleiches Fließverhalten wie die Legierung des ersten Hohlblockes 1 zeigt. Auf diese Weise werden der Verbundblockdurchmesser d2 und der Kerndurchmesser d3 beim Umformen gleichmäßig reduziert, d.h. das Verhältnis der Querschnittsfläche des ersten Hohlblocks 1 einschließlich Gleitschicht 2 zu der Querschnittsfläche des Kerns 3 einschließlich Trennschicht 4 bleibt vor und nach dem Umformen im wesentlichen gleich. Somit können der Außen- und Innendurchmesser des resultierenden Rohres für gegebene Ausgangsbedingungen (insbesondere Verbundblockdurchmesser d2, Kerndurchmesser d3, Durchmesser der Matrizenöffnung beim Strangpressen) berechnet werden.

Bei einem relativ dünnwandigen resultierenden Rohr, d.h. bei kleineren Querschnittsflächenverhältnissen von Rohr zu Kern 3, kann es von Vorteil sein, wenn der Kern 3 ebenfalls eine superelastische Legierung umfaßt.

In einer alternativen Ausführung, insbesondere beim wiederholten Umformen mit einem ausgetauschten Kern, kann der Kern 3 eine Kupfer-Chrom-Legierung umfassen. Diese zeigt ein ähnliches Fließverhalten wie die Nickel-Titan-Legierung des ersten Hohlblocks 1.

Um zu verhindern, daß sich der Kern 3 und der erste Hohlblock 1 beim Umformen unlösbar miteinander verbinden, wird auf den Kern 3 eine temperaturbeständige Trennschicht 4 aus Kupfer aufgebracht. Sie kann auch andere Materialien, insbesondere Graphit, Talcum, eine Mischung mit Talcum oder eine keramische Substanz wie zum Beispiel Aluminiumoxid, Magnesiumoxid oder Titanoxid aufweisen. Die Trennschicht 4 hat die Aufgabe, eine Diffusion von Atomen zwischen Kern 3 und erstem Preßblock 1 beim Auspressen zu unterbinden.

In einer Verfahrensvariante wird ein mittels eines Umformverfahrens hergestellter Kern 3 verwendet. Zur Herstellung des Kerns 3 wird, wie in Figur 2 gezeigt, auf einen massiven Kern-Preßblock 11 aus einer Formgedächtnis-Legierung eine Gleitschicht 4a aus Kupfer aufgebracht. Mittels eines bekannten Umform-, z.B. eines Strangpreßverfahrens, wird der Kern-Preßblock 11 zu einem Strang umgeformt. Der Strang wird abgelängt, wodurch der eigentliche Kern 3 gebildet wird (Figur 3). Die auf der Außenfläche des Kerns 3 befindliche Gleitschicht 4a kann dabei im weiteren Verfahren als Trennschicht 4 dienen. Alternativ kann der Kern 3 mittels des erfindungsgemäßen Umform- bzw. Strangpreßverfahrens hergestellt werden.

Der Kern 3 wird, entsprechend der Darstellung in Figur 1, in das erste Loch 7 des ersten Hohlblocks 1 eingesetzt. Wenn der Kern-Preßblock 11 ohne Gleitschicht 4a ausgepreßt worden ist, wird auf den resultierenden Kern vor dem Einsetzen eine gesonderte Trennschicht 4 aufgebracht.

Das Umformen durch Strangpressen wird anhand der Figuren 4 und 5 erläutert. Zum Auspressen wird der Verbundblock 10 aus Figur 1, der den ersten Hohlblock 1 und den Kern 3 umfaßt, auf ca. 900 bis 950 °C erwärmt und in einen beheizbaren Blockaufnehmer 16 einer Presse 15 eingesetzt. Die Temperatur hängt von den verwendeten Legierungen ab. Für andere Nickel-Titan-Legierungen kann die Auspreßtemperatur typischerweise etwa zwischen 850 und 950 °C liegen. Um bei einem Verbundblock 10 mit unterschiedlichem Hohlblock- und Kernmaterial das gleichmäßige Fließen von Kern 3 und Hohlblock 1 zu verbessern, können diese vor dem Auspressen voneinander getrennt auf unterschiedliche Temperaturen erwärmt, anschließend zusammengefügt und dann gemeinsam zu einem umgeformten Verbundblock 12 ausgepreßt werden.

Beim Auspressen durch direktes Strangpressen (Figur 4) stehen die Matrize 17 und der Blockaufnehmer 16 fest. Ein Preßstempel 19 bewegt sich in Pfeilrichtung 21 nach unten und übt einen Druck auf den Verbundblock 10 aus. Dadurch bewegt sich dieser relativ zu dem Blockaufnehmer 16 und wird durch die Öffnung 18 der Matrize 17 als umgeformter Verbundblock 12 ausgepreßt.

Bevorzugt wird der Verbundblock 10 durch indirektes Strangpressen (Figur 5) ausgepreßt. Dabei bewegt sich die an einer Spitze eines Hohlstempels 20 angeordnete Matrize 17 zum Auspressen infolge des Drucks des Preßstempels 19 relativ zu dem Blockaufnehmer 16 und dem darin eingesetzten Verbundblock 10. Sie dringt dabei in den Verbundblock 10 ein, während dieser durch die Öffnung 18 der Matrize 17 und den Hohlstempel 20 als umgeformter Verbundblock 12 ausgepreßt wird. Das indirekte Strangpressen hat gegenüber dem direkten den Vorteil, daß zwischen randnahen und weiter innengelegenen Bereichen des Verbundblockes 10 beim Auspressen im wesentlichen keine unterschiedlichen Fließgeschwindigkeiten auftreten. Dadurch resultiert ein weitgehend homogener Materialfluß, der einer unerwünschten Wanddickenschwankung des entstehenden Rohres entgegenwirkt. Aufgrund des geringeren Preßkraftbedarfs und besseren Materialflusses infolge der fehlenden Reibung zwischen Aufnehmer und Preßblock ist das indirekte Strangpressen bevorzugt.

Durch direktes, indirektes oder ein anderes, beispielsweise hydrostatisches Strangpressen oder ein anderes Umformverfahren wird aus dem ersten, gelochten Hohlblock 1 als umgeformter Hohlblock 1a ein erstes Rohr und aus dem ursprünglichen Kern 3 ein reduzierter Kern 3a gebildet, die Komponenten des umgeformten Verbundblocks 12 sind (Figur 6). Ein Vergleich zwischen Figur 1 und Figur 6 zeigt, daß sowohl der Verbundblockdurchmesser d2 als auch der Kerndurchmesser d3 durch das Auspressen reduziert wurden. Zu erkennen ist, daß das Preßverhältnis so gewählt wurde, daß der Außendurchmesser d4 des umgeformten Verbundblocks 12 im wesentlichen dem Kerndurchmesser d3 entspricht. Das Preßverhältnis beträgt im vorliegenden Fall ca. 14 : 1. Infolge des gleichen Umformverhaltens zwischen Kern 3 und erstem Hohlblock 1 resultiert aus dem Preßvorgang ein erstes Rohr 1a mit einem Außendurchmesser von ca. 30 mm und einem Innendurchmesser von ca. 8 mm. Das Verhältnis von Außen- zu Innendurchmesser bleibt beim Strangpressen erhalten.

Wenn diese Abmessungen für die nachfolgenden Umformarbeiten bereits ausreichend sind, kann der reduzierte Kern 3a nach einmaligem Umformen aus dem Rohr 1a entfernt werden. Zum Entfernen bzw. Lockern des reduzierten Kerns 3a wird der umgeformte Verbundblock 12 mechanisch behandelt. Dazu wird der reduzierte Kern 3a bei einer Temperatur unterhalb der Umwandlungstemperatur des Kernmaterials gedehnt. Bei dieser Temperatur bleibt das Rohr 1a im austenitischen und damit elastischen Zustand, während der reduzierte Kern 3a im martensitischen Bereich plastisch verformt wird. Infolge der Dehnungsspannung wird der reduzierte Kern 3a länger (Längenänderung bis zu 10%) und dünner und kann somit aus dem Rohr 1a herausgezogen werden. Umfaßt der Kern 3 eine superelastische Legierung, erfolgt das Dehnen bevorzugt durch Einspannen des reduzierten Kerns 3a auf der einen Seite und des Rohres 1a auf der anderen Seiten. Weitere Möglichkeiten, den reduzierten Kern 3a auf mechanischem Wege zu lockern, bieten insbesondere Walken, Rollen und Abhämmern des Verbundblocks 12.

Zum Entfernen bzw. Lockern des reduzierten Kernes 3a kann der Verbundblock 12 auch einer thermischen Schockbehandlung unterzogen werden. Infolge von Material- bzw. Zusammensetzungsunterschieden werden dabei Spannungen induziert, die zum Lösen des reduzierten Kerns 3a in dem Rohr 1a führen, so daß dieser anschließend herausgezogen werden kann. Bei der Verwendung eines Kerns aus einer Legierung, die keine Nickel-Titan-Legierung ist, kann der Verbundblock 12 auch chemisch behandelt werden, um den reduzierten Kern 3a zu entfernen bzw. zu lockern. Bei einem Kern aus einer Kupfer-Chrom-Legierung wird der Verbundblock beispielsweise mit Salpetersäure behandelt, die den reduzierten Kern 3a auf- bzw. anlöst, das Nickel-Titan-Rohr jedoch nicht angreift. Mechanische, chemische oder thermische Methoden zum Entfernen bzw. Lockern des reduzierten Kerns 3a können auch in Kombination angewendet werden.

Bei Verwendung geeigneter Materialien als Trennschicht 4 können die Teile ohne aufwendige Verfahren, beispielsweise durch einfaches Auseinanderziehen, vereinzelt werden.

Um zu noch kleineren Außen- und Innendurchmessern für das erste Rohr 1a zu kommen, kann der Verbundblock 12 vor dem Entfernen des reduzierten Kerns 3a abgelängt und in ein zweites Loch 8, das in einen zweiten Hohlblock 5 aus einer Nickel-Titan-Legierung eingearbeitet wurde, unter Bildung eines Mehrfachverbundblockes 13 eingesetzt werden, was Figur 7 zeigt. Die Gleitschicht 2 auf dem verbundblock 12 aus dem ersten Preßvorgang kann dabei als Trennschicht dienen. Wurde der Verbundblock 10 ohne Gleitschicht 2 ausgepreßt, wird auf den Verbundblock 12 vor dem Einsetzen in das zweite Loch 8 eine separate Trennschicht aufgebracht. Auf die Außenfläche des zweiten Hohlblocks 5, dessen Außendurchmesser d5 einschließlich Gleitschicht 6 ca. 110 mm beträgt, ist ebenfalls eine Gleitschicht 6 aus Kupfer aufgebracht. Der Durchmesser d6 des zweiten Loches 8 entspricht dem Durchmesser d1 des ersten Loches 7 in dem ersten Hohlblock 1.

Der so gebildete Mehrfachverbundblock 13, der den zweiten Hohlblock 5 und den Verbundblock 12 mit reduziertem Kern 3a umfaßt, wird beispielsweise mittels Strangpressen zu einem Außendurchmesser d7, der im wesentlichen dem Durchmesser d6 des eingesetzten Verbundblocks 12 entspricht, umgeformt (Figur 8). Dabei werden die Durchmesser des zweiten Hohlblockes 5 und des Verbundblocks 12 reduziert. Der umgeformte Mehrfachverbundblock 14 umfaßt ein von dem zweiten Hohlblock 5 gebildetes zweites Rohr 5a, das weiter reduzierte, erste Rohr 1a und den weiter reduzierten Kern 3a. Da beim Auspressen dasselbe geometrische Pressungsverhältnis wie im ersten Preßschritt verwendet wurde, weist das zweite Rohr 5a einen Außendurchmesser von ca. 30 mm und einen Innendurchmesser von ca. 8 mm, das erste Rohr 1a dagegen einen Außendurchmesser von ca. 8 mm und einen Innendurchmesser von ca. 2,2 mm auf.

Nach dem Umformen wird der reduzierte Kern 3a, wie oben beschrieben, entfernt. Die konzentrischen, ineinander angeordneten Rohre 1a, 5a des Mehrfachverbundblocks 14 werden vereinzelt. Die somit hergestellten Rohre 1a, 5a stehen für weitere Umformungsarbeiten zur Verfügung. Der umgeformte Kern 3a kann als Draht verwendet oder weiterverarbeitet werden.

An die zweite Umformstufe können sich vor dem Vereinzeln der Rohre 1a, 5a und dem Entfernen des reduzierten Kerns 3a des Mehrfachverbundblocks 14 ein oder mehrere weitere Umformstufen anschließen, um die Rohrdurchmesser noch weiter zu reduzieren. Dabei kann, wie weiter oben erläutert, auch der reduzierte Kern mit einem oder mehreren innenliegenden Rohren entfernt und durch einen anderen Kern ersetzt werden.

Die Figuren 9 bis 20 veranschaulichen ein erfindungsgemäßes Verfahren zum Herstellen von dünnen Hohlprofilen aus Nickel-Titan-Legierungen, bei dem das Ausgangsmateial in drei Zonen geteilt und die Zonen-Zwischenräume mit nicht-metallischen Pulverwerkstoffen gefüllt sind. Das Umformen erfolgt vorzugsweise durch Strangpressen, wobei ein strangförmiges Preßprodukt entsteht, in dem die Zonenstruktur erhalten bleibt. Durch das Pulvermaterial in den Zonen-Zwischenräumen kommen die einzelnen Teile nicht miteinander in Berührung, so daß sie nach dem Umformen in rohrförmige Hohlprofile mit unterschiedlichen Durchmessern und ein Massivprofil getrennt werden können. Die Figuren 9 bis 20 zeigen ein Ausführungsbeispiel mit einem Kern und zwei darum angeordneten, rohrförmigen Hohlblöcken mit jeweils dazwischen liegenden Zwischenräumen. Andere Varianten können nur einen oder mehr als zwei Hohlblöcke umfassen.

In den Figuren 9 bis 12 ist veranschaulicht, wie ein massives, zylindrisches Nickel-Titan-Ausgangsmaterial in drei Zonen umfassend den Kern 3, den ersten Hohlblock 1 und den zweiten Hohlblock 5 geteilt wird. Die Teilung kann bevorzugt durch Funkenerosion erfolgen.

In dem Ausführungsbeispiel gemäß Fig. 9 und 10 erfolgt die Teilung durch Drahterodierung. Dabei kann mit einem Draht, der dünner als die Fugenbreite ist, entlang des Umfangs der Fuge sowohl an ihrem Innen- als auch an ihrem Außendurchmesser das Ausgangsmaterial zerschnitten werden. Das Verfahren der Drahterodierung hat den Vorteil, daß wenig Abfallmaterial entsteht, da eine kompakte, recyclierbare Hülse mit den Abmessungen der Trennfuge 23 bzw. 24 entsteht. Dabei gibt es prinzipiell zwei Möglichkeiten der Verfahrensführung. Wenn der Erodierdraht entlang einer Längsbohrung in das Ausgangsmaterial eingeführt wird, wird ein über seinen Umfang geschlossenes, kompaktes Rohr aus der Trennfuge 23 bzw. 24 herausgelöst. Wenn dagegen der Draht radial zugeführt wird, bildet das aus dem Ausgangsmaterial herausgetrennte Stück eine längsgeschnitzte Hülse, die aber ebenfalls weiter verwertbar ist.

Beim Senkerodieren, das in den Figuren 11 und 12 veranschaulicht ist, wird der Querschnitt der Trennfuge 23 bzw. 24 herauserodiert. Die Elektroden sind dünnwandige Rohre aus Kupfer oder einer Kupferlegierung, deren Durchmesser dem Durchmesser der Trennfugen entspricht. Die Elektroden können beim Erodieren um ihre Längsachse und/oder entlang ihrer Längsachse bewegt werden. Beim Senkerodieren fällt das den Trennfugen 23, 24 entsprechende Material als feiner Erosionsabfall an. Allerdings hat das Senkerodieren den Vorteil, daß, sofern die Elektroden nicht ganz durch das Ausgangsmaterial hindurch geführt werden, an einem Ende des Block ein Boden stehen bleibt, der die Anordnung stabilisiert und beim nachfolgenden Verfüllen der Trennfugen 23, 24 mit einem die Trennschicht bildenden Material von Vorteil ist, um das Verfüllen zu erleichtern und ein Herausfallen zu verhindern. In Fig. 12 ist der Boden am rechten Ende der Darstellung zu erkennen.

Sowohl die Draht- als auch die Senkerodierung haben gegenüber anderen Verfahren wie Bohren usw. den Vorteil, daß wenig Abfall an Nickel-Titan entsteht, da nur das Material der Trennfugen 23, 24 oder ein Teil dieses Materials als Abfall anfällt.

Nach dem Teilen des Ausgangsmaterials in einen Kern 3, einen ersten Hohlblock 1 und einen zweiten Hohlblock 5 werden die gebildeten Trennfugen 23, 24 mit Pulver gefüllt, so daß ein Verbundblock 10 mit drei Nickel-Titan-Zonen und zwei Zonen-Zwischenräumen entsteht.

Die Figuren 13 bis 16 zeigen solche fertigen, zum Pressen vorbereiteten Verbundblöcke 10. Sie sind mit einer Hülse 25 aus Kupfer ummantelt, um beim Strangpressen einen direkten Kontakt zwischen dem Nickel-Titan des zweiten Hohlblocks 5 und der Preßmatrize zu verhindern und eine Verschweißung zwischen Nickel-Titan und dem Werkzeugstahl zu vermeiden. Auch an den Stirnflächen der Verbundblöcke 10 ist zu diesem Zweck eine Scheibe 26 aus einer hochfesten Kupfer-Legierung angebracht.

Um das Austreten des in den Trennfugen 23, 24 befindlichen Pulvers zu verhindern, wird das Blockende mit einer zweiten Scheibe 27 aus einer Kupfer-Legierung hoher Festigkeit verschlossen. Um die Anordnung mechanisch zu fixieren und stabilisieren, sind Führungsstücke 22 vorgesehen, die die Trennfugen 23, 24 oder Teilabschnitte im Bereich der Blockenden ausfüllen. Sie können beispielsweise, wie in Fig. 14 und 16 dargestellt, an den zweiten Scheiben 27 angeformt sein. In Fig. 14 weist auch die Scheibe 26 Führungsstücke 22 auf, da die Trennfugen 23, 24 ganz durch das Material durchgehen. In Fig. 16 ist in das rechte Blockende durch die beim Senkerodieren stehen gelassenen Stege stabilisiert.

Das zum Füllen der Trennfugen 23, 24 verwendete Pulvermaterial besteht vorzugsweise aus harten, temperaturbeständigen Metalloxiden wie zum Beispiel Aluminiumoxid-Pulver, das die Fähigkeit besitzt, während des Umformprozesses der Formänderung des Nickel-Titan-Materials entsprechend zu gleiten, ohne daß eine plastische Verformung der Oxidteilchen stattfindet.

In Fig. 17 ist dargestellt, wie der präparierte Verbundblock 10 durch Strangpressen zu einem Strang warm umgeformt wird. Als Preßverfahren sind sowohl direktes als auch indirektes Strangpressen möglich. Bevorzugt ist das indirekte Strangpressen, das in Fig. 17 dargestellt ist. Der Verbundblock 10 wird in den Blockaufnehmer 16 eingesetzt und durch den Preßvorgang, bei dem sich der Blockaufnehmer 16 und der Preßstempel 19 gemeinsam mit dem zu pressenden Verbundblock 10 in Richtung der auf einem Hohlstempel 20 liegenden Preßmatrize 17 bewegt, gegen die Preßmatrize 17 gepreßt und zu einem umgeformten Verbundblock 12 in Form eines Strangs umgeformt.

In Fig. 18 ist das Vereinzeln der im umgeformten Verbundblock 12 enthaltenen Einzelteile durch Herausziehen dargestellt. Dabei entstehen die gewünschten Umformprodukte, umfassend einen reduzierten Kern 3a als massives Rundprofil, einen umgeformten Hohlblock 1a als Rohr und einen umgeformten zweiten Hohlblock als zweites Rohr 5a. Mit einem einzigen Umformvorgang entstehen gleichzeitig zwei oder mehr rohrförmige Umformprodukte unterschiedlicher Abmessungen und zusätzlich ein Massivprofil als Nebenprodukt. Der Materialabfall und der Bearbeitungsaufwand sind gering. Darüber hinaus entfällt ein aufwendiger Bearbeitungsschritt zum Trennen der einzelnen Teile. Das in die Trennfugen 23, 24 eingebrachte Pulver kann in der Regel wiederverwendet werden.

Die Figuren 19 und 20 zeigen ein Zahlenbeispiel eines erfindungsgemäßen Verfahrens gemäß den Figuren 9 bis 18, bei dem ein Nickel-Titan-Preßblock mit einer Drei-Zonen-Teilung nach dem Warmumformen durch Strangpressen, bei dem sich die Durchmesser und Wanddicken der einzelnen Teile reduzieren, in drei Preßprodukte vereinzelt wird. Beim Strangpressen eines Verbundblocks 10 mit einem Durchmesser D₁ von ca. 110 mm unter Verwendung eines Blockaufnehmers mit einem Durchmesser von 110 mm und einer Matrize mit einem Durchmesser von ca. 26 mm ergibt sich ein Preßverhältnis von ca. 18:1. Dies bedeutet, daß das Verhältnis der Querschnittsfläche des zu pressenden Verbundblocks 10, die der Querschnittsfläche des Blockaufnehmers entspricht, zu der Querschnittsfläche des zu einem Strang umgeformten Verbundblocks 12, die der Querschnittsfläche des Matrizendurchbruchs entspricht, 18:1 beträgt. Beim Strangpressen eines mehrere Zonen umfassenden Nickel-Titan-Preßblocks werden die einzelnen Zonen und Zonen-Zwischenräume ebenfalls mit einem Preßverhältnis von 18:1 umgeformt.

Die in Fig. 19 und 20 dargestellten Abmessungen der einzelnen Zonen im Verbundblock 10 und im umgeformten Verbundblock 12 sind etwa wie folgt: D₁ 110 mm, D₂ 108 mm, D₃ 89 mm, D4 76 mm, D₅ 63 mm, D₆ 51 mm, D₁₁ 26 mm, D₂₂ 25,5 mm, D₃₃ 21 mm, D₄₄ 18 mm, D₅₅ 15 mm und D₆₆ 12 mm. Bei diesem Zahlenbeispiel ist eine mögliche Weiterverdichtung des in den Trennfugen 23, 24 als Trennschicht enthaltenen Pulvermaterials während des Preßvorgangs nicht berücksichtigt, was zu einer geringen Abweichung der Produktabmessungen führen kann. Dieser Effekt kann jedoch durch eine entsprechende Änderung der Durchmesser der einzelnen Zonen im Verbundblock 10 kompensiert werden.

Nach dem Trennen des umgeformten Verbundblocks 12 in Einzelteile entstehen folgende Produkte: Der reduzierte Kern 3a ist ein Rund-Vollprofil mit einem Durchmesser D₆₆. Der umgeformte erste Hohlblock 1a ist ein Rohr mit einem Außendurchmesser D₄₄ und einem Innendurchmesser D₅₅. Der umgeformte zweite Hohlblock 5a ist ein zweites Rohr 5a mit einem Außendurchmesser D₂₂ und einem Innendurchmesser D₃₃. Es ist, sofern eine Hülse 25 aus Kupfer verwendet wurde, mit einer ca. 0,25 mm dünnen Kupferschicht umhüllt (Durchmesser D₁₁).

### Bezugszeichenliste

- 1: erster Hohlblock
- 1a: umgeformter Hohlblock
- 2: Gleitschicht auf 1
- 3: Kern
- 3a: reduzierter Kern
- 4: Trennschicht
- 4a: Gleitschicht auf 3
- 5: zweiter Hohlblock
- 5a: zweites Rohr
- 6: Gleitschicht auf 5
- 7: erstes Loch
- 8: zweites Loch
- 10: Verbundblock
- 11: Kern-Preßblock
- 12: umgeformter Verbundblock
- 13: Mehrfachverbundblock
- 14: umgeformter Mehrfachverbundblock
- 15: Presse
- 16: Blockaufnehmer
- 17: Matrize
- 18: Öffnung der Matrize
- 19: Preßstempel
- 20: Hohlstempel
- 21: Pfeilrichtung
- 22: Führungsstück
- 23: Trennfuge
- 24: Trennfuge
- 25: Hülse
- 26: Scheibe
- 27: zweite Scheibe
- d1: Durchmesser von 7
- d2: Durchmesser von 1 einschließlich 2
- d3: Durchmesser von 3 einschließlich 4 bzw. 4a
- d4: Durchmesser von 12
- d5: Durchmesser von 5 einschließlich 6
- d6: Durchmesser von 8
- d7: Durchmesser von 14

## Patentansprüche

1. Verfahren zum Herstellen von Hohlprofilen mit kleinem Außendurchmesser und/oder kleiner Wanddicke aus einer Nickel-Titan-Legierung durch Umformen eines Verbundblocks, wobei
in einem ersten Schritt ein Verbundblock (10) gebildet wird, der einen massiven Kern (3) aus einer Nickel-Titan-Legierung, einen den Kern (3) umgebenden ersten Hohlblock (1) aus einer Nickel-Titan-Legierung und eine Trennschicht (4, 23) zwischen dem ersten Hohlblock (1) und dem Kern (3) umfaßt,
in einem zweiten Schritt der Verbundblock (10) mittels eines Umformverfahrens umgeformt wird und
in einem dritten Schritt der zu einem ersten Hohlprofil (1a) umgeformte erste Hohlblock und der umgeformte Kern (3a) aus dem umgeformten Verbundblock (12) entfernt werden,
**dadurch gekennzeichnet, daß**
entweder der Verbundblock (10) mit einem oder mehreren weiteren Hohlblöcken (5) gebildet wird, die um den ersten Hohlblock (1) angeordnet sind und jeweils eine Trennschicht (4, 24) zwischen benachbarten Hohlblöcken (1, 5) aufweisen und in dem zweiten Schritt der mehrere Hohlblöcke (1, 5) und den Kern (3) umfassende Verbundblock (10) umgeformt wird oder nach dem zweiten und vor dem dritten Schritt der umgeformte, erste Verbundblock (12) als Kern in einen weiteren Hohlblock (5) aus einer Nickel-Titan-Legierung eingesetzt wird, wobei der so gebildete zweite Verbundblock eine Trennschicht (4) zwischen dem Kern und dem weiteren Hohlblock aufweist, anschließend der zweite Verbundblock mittels eines Umformverfahrens umgeformt wird und danach in dem dritten Schritt der zu einem Hohlprofil umgeformte weitere Hohlblock, der weiter umgeformte erste Verbundblock und der weiter umgeformte Kern aus dem umgeformten zweiten Verbundblock entfernt werden.

2. Verfahren nach Anspruch 1, **dadurch gekennzeichnet, daß** der Verbundblock (10) mittels eines Strangpreßverfahrens umgeformt wird, bei dem der Verbundblock (10) als erwärmter Preßblock in einen Blockaufnehmer (16) einer Presse (15) eingesetzt und mittels Druck eines Preßstempels (19) durch die Öffnung (18) einer Matrize (17) gepreßt wird.

3. Verfahren nach Anspruch 2, **dadurch gekennzeichnet, daß** sich der Verbundblock (10) beim Auspressen relativ zu dem Blockaufnehmer (16) bewegt (direktes Strangpressen).

4. Verfahren nach Anspruch 2, **dadurch gekennzeichnet, daß** sich die an einer Spitze eines Hohlstempels (20) angeordnete Matrize (17) beim Auspressen des Verbundblocks (10) relativ zu dem Blockaufnehmer (16) und dem eingesetzten Verbundblock (10) bewegt (indirektes Strangpressen).

5. Verfahren nach einem der Anprüche 2 bis 4, **dadurch gekennzeichnet, daß** der Verbundblock (10) zum Auspressen auf eine Temperatur zwischen 850 °C und 950 °C, bevorzugt zwischen 900 °C und 950 °C erwärmt wird.

6. Verfahren nach Anspruch 1, **dadurch gekennzeichnet, daß** der Verbundblock (10) mittels eines Warmzieh-, Kaltzieh-, Walz-, Rundhämmer- oder Pilger-Verfahrens umgeformt wird.

7. Verfahren nach einem der vorhergehenden Ansprüche, **dadurch gekennzeichnet, daß** der Verbundblock (10) durch Einschieben des Kerns (3) in den ersten Hohlblock (1), insbesondere in ein Hohlprofil, bevorzugt in ein Rohr gebildet wird.

8. Verfahren nach Anspruch 1, **dadurch gekennzeichnet, daß** der Verbundblock (10) durch Ineinanderschieben von mehreren Hohlblöcken (1, 5), insbesondere von Hohlprofilen, bevorzugt von Rohren, gebildet wird.

9. Verfahren nach einem der vorhergehenden Ansprüche, **dadurch gekennzeichnet, daß** zum Herstellen eines Hohlblocks (10) mit einem zum Einschieben des Kerns (3) vorgesehenen Loch (7) das Loch (7) in einen Block oder durch einen Block gebohrt oder gefräst wird.

10. Verfahren nach einem der vorhergehenden Ansprüche, **dadurch gekennzeichnet, daß** der Verbundblock (10), ein Hohlblock (1, 5) oder der Kern (3) durch Senkoder Drahterodierung eines massiven Nickel-Titan-Blocks, eines Nickel-Titan-Hohlblocks oder eines anderen Nickel-Titan-Werkstücks gebildet wird.

11. Verfahren nach Anspruch 1, **dadurch gekennzeichnet, daß**, bevor die umgeformten Hohlblöcke und der Kern vereinzelt werden, das Einsetzen eines erhaltenen, umgeformten Verbundblocks in einen weiteren Hohlblock aus einer Nickel-Titan-Legierung und das Umformen des so gebildeten Verbundblocks ein- oder mehrfach wiederholt wird.

12. Verfahren nach Anspruch 1 oder 11, **dadurch gekennzeichnet, daß** in dem zweiten Schritt der Verbundblock auf einen Durchmesser (d4) umgeformt wird, der im wesentlichen dem Durchmesser (d1) des Kerns vor dem zweiten Schritt entspricht, so daß der umgeformte Verbundblock als Kern in einen weiteren Hochblock mit demselben Kerndurchmesser wie der erste Verbundblock einsetzbar ist.

13. Verfahren nach einem der vorhergehenden Ansprüche, **dadurch gekennzeichnet, daß** der umgeformte Verbundblock (12) zum Entfernen eines Hohlprofils (1a, 5a) oder des Kerns (3a) mechanisch behandelt, einer thermischen Schockbehandlung unterzogen oder chemisch behandelt wird.

14. Verfahren nach einem der vorhergehenden Ansprüche, **dadurch gekennzeichnet, daß** der Durchmesser eines Kerns in einem Verbundblock vor dem Umformen einen Durchmesser zwischen 10 mm und 60 mm, bevorzugt zwischen 20 mm und 40 mm beträgt.

15. Verfahren nach einem der vorhergehenden Ansprüche, **dadurch gekennzeichnet, daß** der Außendurchmesser eines Verbundblocks nach einem Umformschritt weniger als 40 mm, bevorzugt weniger als 25 mm beträgt.

16. Verfahren nach einem der vorhergehenden Ansprüche, **dadurch gekennzeichnet, daß** ein Hohlblock und/oder der Kern eine Nickel-Titan-Legierung mit superelastischen Eigenschaften bzw. eine Formgedächtnislegierung umfaßt.

17. Verfahren nach einem der vorhergehenden Ansprüche, **dadurch gekennzeichnet, daß** für den Kern eine Nickel-Titan-Legierung gewählt wird, die eine höhere Martensit-Austenit-Umwandlungstemperatur als die Legierung des Hohlblocks aufweist.

18. Verfahren nach einem der vorhergehenden Ansprüche, **dadurch gekennzeichnet, daß** zum Heraus- oder Abtrennen eines Kerns oder eines Hohlprofils aus einem Block das Nickel-Titan-Werkstück mit einem Funkenerosionsverfahren, insbesondere mittels Senkoder Drahterodierung bearbeitet wird.

## Claims

1. Method of producing hollow profiles having small external diameters and/or a small wall thickness from a nickel titanium alloy by shaping a composite block, wherein
in a first step, a composite block (10) is formed comprising a solid core (3) of nickel titanium alloy, a first hollow block (1) of nickel titanium alloy surrounding the core (3), and a separating layer (4,23) disposed between the first hollow block (1) and the core (3),
in a second step, the composite block (10) is shaped by a formation method, and
in a third step, the first hollow block shaped into a first hollow profile (1a), and the shaped core (3a) are removed from the shaped composite block (12),
**characterized in that**
either the composite block (10) is formed with one or more additional hollow blocks (5) which are placed around the first hollow block (1) and which each comprise a separating layer (4,24) between neighboring hollow blocks (1,5) and, in the second step, the composite block (10) comprising several hollow blocks (1,5) and the core (3) is shaped, or,
following the second and before the third step, the shaped first composite block (12) is inserted as a core into an additional hollow block (5) of a nickel titanium alloy, wherein the second composite block formed in this fashion comprises a separating layer (4) between the core and the additional hollow block, and, subsequently, the second composite block is shaped by a formation method, and, subsequently, in the third step, the additional hollow block, shaped into a hollow profile, the additional shaped first composite block and the additional shaped core are removed from the shaped second composite block.

2. Method according to claim 1, **characterized in that** the composite block (10) is shaped by an extrusion method, wherein the composite block (10) is inserted as a heated press block into a block recepticle (16) of a press (15) and is extruded through the opening (18) of a die (17) via the pressure of an extrusion die (19).

3. Method according to claim 2, **characterized in that** the composite block (10) moves relative to the block recepticle (16) during extrusion (direct extrusion).

4. Method according to claim 2, **characterized in that** the die (17) is disposed at a tip of a hollow die (20) and moves relative to the block recepticle (16) and the inserted composite block (10) during extrusion of the composite block (10) (indirect extrusion).

5. Method according to any one of the claims 2 through 4, **characterized in that** the composite block (10) is heated up for extrusion to a temperature between 850 °C and 950 °C, preferably between 900 °C and 950 °C.

6. Method according to claim 1, **characterized in that** the composite block (10) is formed by warm drawing, cold drawing, rolling, round-hammering or pilger method.

7. Method according to any one of the preceding claims, **characterized in that** the composite block (10) is formed by inserting the core (3) into the first hollow block (1), in particular into a hollow profile, and preferably into a tube.

8. Method according to claim 1, **characterized in that** the composite block (10) is formed by sliding several hollow blocks (1,5), in particular hollow profiles and preferably tubes, into one another.

9. Method according to any one of the preceding claims, **characterized in that** a hole (7) is drilled or milled into a block or through a block to produce a hollow block (10) having a hole (7) for insertion of the core (3).

10. Method according to any one of the preceding claims, **characterized in that** the composite block (10), a hollow block (1,5), or the core (3) are formed by cavity sink EDM or wire EDM of a solid nickel titanium block, a nickel titanium hollow block or another nickel titanium workpiece.

11. Method according to claim 1, **characterized in that** prior to separation of the shaped hollow blocks and the core, the insertion of a resulting shaped composite block into an additional hollow block of a nickel titanium alloy and the shaping of the composite block formed in this fashion are repeated once or a plurality of times.

12. Method according to claim 1 or 11, **characterized in that** in the second step, the composite block is shaped to a diameter (d4) which corresponds essentially to the diameter (d1) of the core prior to the second step, such that the shaped composite block can be inserted as a core into an additional hollow block having the same core diameter as the first composite block.

13. Method according to any one of the preceding claims, **characterized in that** the shaped composite block (12) is mechanically treated, subjected to a thermal shock treatment or chemically treated for removing a hollow profile (1a, 5a) or the core (3a).

14. Method according to any one of the preceding claims, **characterized in that,** prior to formation, a core in a composite block has a diameter between 10 mm and 60 mm, preferably between 20 mm and 40 mm.

15. Method according to any one of the preceding claims, **characterized in that,** following a shaping step, a composite block has an external diameter less than 40 mm, preferably less than 25 mm.

16. Method according to any one of the preceding claims, **characterized in that** a hollow block and/or the core are made from a nickel titanium alloy having superelastic properties or from a shape memory alloy.

17. Method according to any one of the preceding claims, **characterized in that** the core is made from a nickel titanium alloy having a higher martensite-austenite-transition temperature than the alloy of the hollow block.

18. Method according to any one of the preceding claims, **characterized in that** the nickel titanium workpiece is treated with a spark erosion method, in particular by means of cavity sink EDM or wire EDM, for removing or separating a core or a hollow profile from a block.

## Revendications

1. Procédé de fabrication de profilés creux de petit diamètre et/ou de petite épaisseur de paroi en un alliage de nickel-titane par façonnage d'un bloc composite, dans lequel
dans une première étape est constitué un bloc composite (10) qui comprend un noyau massif (3) en un alliage de nickel-titane, un premier bloc creux (1) en un alliage de nickel-titane entourant le noyau (3) et une couche de séparation (4, 23) entre le premier bloc creux (1) et le noyau (3),
dans une deuxième étape, le bloc composite (10) est façonné au moyen d'un procédé de façonnage et
dans une troisième étape, le premier bloc creux façonné en un premier profilé creux (1a) et le noyau façonné (3a) sont retirés du bloc composite façonné (12),
**caractérisé en ce que,**
soit le bloc composite (10) est constitué avec un ou plusieurs autres blocs creux (5), qui sont disposés autour du premier bloc creux (1) et présentent chacun une couche de séparation (4, 24) entre blocs creux voisins (1, 5) et au cours de la deuxième étape le bloc composite (10) comprenant plusieurs bloc creux (1, 5) et le noyau (3) est façonné,
soit après la deuxième et après la troisième étape, le premier bloc composite façonné (12) est inséré en tant que noyau dans un bloc creux (5) supplémentaire en un alliage de nickel-titane, le deuxième bloc composite ainsi constitué présentant une couche de séparation (4) entre le noyau et le bloc creux supplémentaire, le deuxième bloc composite étant ensuite façonné au moyen d'un procédé de façonnage et après cela, au cours de la troisième étape, le bloc creux supplémentaire façonné en un profilé creux, le premier bloc composite façonné plus avant et le noyau façonné plus avant étant retirés du deuxième bloc composite façonné.

2. Procédé selon la revendication 1, **caractérisé en ce que** le bloc composite (10) est façonné au moyen d'un procédé d'extrusion, dans lequel le bloc composite (10) est inséré, en tant que bloc d'extrusion chauffé, dans un logement de bloc (16) d'une presse (15) et est extrudé au moyen de la pression d'un poinçon d'extrusion (19) à travers l'ouverture (18) d'une matrice (17).

3. Procédé selon la revendication 2, **caractérisé en ce que** lors de l'expression le bloc composite (10) se déplace par rapport au logement de bloc (16) (extrusion directe).

4. Procédé selon la revendication 2, **caractérisé en ce que** lors de l'expression du bloc composite (10), la matrice (17) disposée à une extrémité d'un poinçon creux (20) se déplace par rapport au logement de bloc (16) et au bloc composite (10) inséré (extrusion indirecte).

5. Procédé selon l'une des revendications 2 à 4, **caractérisé en ce que** pour l'expression le bloc composite (10) est chauffé à une température comprise entre 850°C et 950°C, de préférence entre 900°C et 950°C.

6. Procédé selon la revendication 1, **caractérisé en ce que** le bloc composite (10) est façonné au moyen d'un procédé d'étirage à chaud, d'étirage à froid, de laminage, de martelage ou à pas de pèlerin.

7. Procédé selon l'une des revendications précédentes, **caractérisé en ce que,** par insertion du noyau (3) dans le premier bloc creux (1), le bloc composite (10) est constitué en particulier en un profilé creux, de préférence en un tube.

8. Procédé selon la revendication 1, **caractérisé en ce que,** le bloc composite (10) est constitué par insertion l'un dans l'autre de plusieurs blocs creux (1, 5) en particulier de profilés creux, de préférence de tubes.

9. Procédé selon l'une des revendications précédentes, **caractérisé en ce que,** pour fabriquer un bloc creux (10) avec un trou (7) prévu pour insérer le noyau (3), le trou (7) est percé ou fraisé dans un bloc ou à travers un bloc.

10. Procédé selon l'une des revendications précédentes, **caractérisé en ce que** le bloc composite (10), un bloc creux (1, 5) ou le noyau (3) est constitué par érosion par lamage ou érosion au fil d'un bloc massif de nickel-titane, d'un bloc creux de nickel-titane ou d'une autre pièce de nickel-titane.

11. Procédé selon la revendication 1, **caractérisé en ce que,** avant que les blocs creux façonnés et le noyau soient séparés, l'insertion d'un bloc composite façonné obtenu dans un autre bloc creux en un alliage de nickel-titane et le façonnage du bloc composite ainsi constitué sont répétés une ou plusieurs fois.

12. Procédé selon l'une des revendications 1 et 11, **caractérisé en ce que,** dans la deuxième étape, le bloc composite est façonné à un diamètre (d4) qui correspond essentiellement au diamètre (d1) du noyau avant la deuxième étape, de sorte que le bloc composite façonné peut être inséré en tant que noyau dans un autre bloc creux de même diamètre que le premier bloc composite.

13. Procédé selon l'une des revendications précédentes, **caractérisé en ce que,** pour le retrait d'un profilé creux (1a, 5a) ou du noyau (3a), le bloc composite façonné (12) est traité mécaniquement, soumis à un traitement de choc thermique ou traité chimiquement.

14. Procédé selon l'une des revendications précédentes, **caractérisé en ce que** le diamètre d'un noyau dans un bloc composite avant le façonnage présente un diamètre compris entre 10 mm et 60 mm, de préférence entre 20 mm et 40 mm.

15. Procédé selon l'une des revendications précédentes, **caractérisé en ce que** le diamètre extérieur d'un bloc composite après une étape de façonnage est inférieur à 40 mm, de préférence inférieur à 25 mm.

16. Procédé selon l'une des revendications précédentes, **caractérisé en ce qu'un** bloc creux et/ou le noyau comprend un alliage de nickel-titane avec des propriétés superélastiques ou un alliage à mémoire de forme.

17. Procédé selon l'une des revendications précédentes, **caractérisé en ce qu'est** choisi pour le noyau un alliage de nickel-titane, qui présente une température de transformation martensite-austénite plus élevée que l'alliage du bloc creux.

18. Procédé selon l'une des revendications précédentes, **caractérisé en ce que** pour extraire ou séparer d'un bloc un noyau ou un profilé creux, la pièce en nickel-titane est usinée avec un procédé d'érosion par étincelage, en particulier par érosion par lamage ou par érosion au fil.
